# EUROPÄISCHE PATENTANMELDUNG

(11) **EP 4 667 591 A1**
(43) Veröffentlichungstag der Anmeldung: **24.12.2025**
(21) Anmeldenummer: 24183044.7
(22) Anmeldetag: 19.06.2024
(51) Int. Cl.: C21B 13/00, C21B 13/02, C21B 13/06

(54) **VORRICHTUNG UND VERFAHREN ZUM HERSTELLEN VON DIREKTREDUZIERTEN EISENERZTRÄGERN UND ZUM ERSCHMELZEN DER DIREKTREDUZIERTEN EISENTRÄGER**

(71) Anmelder: ThyssenKrupp Steel Europe AG, 47166 Duisburg (DE)
(72) Erfinder: López Freixes, Martí, 47166 Duisburg (DE); Reuter, Leander, 47166 Duisburg (DE); Schubert, Daniel, 47166 Duisburg (DE); Fabry, Matthias Jonas, 47166 Duisburg (DE); Kohnen, Boris, 47166 Duisburg (DE)
(74) Vertreter: ThyssenKrupp Steel Europe AG

(57) **Zusammenfassung**

Die Erfindung betrifft eine Vorrichtung (1) und ein Verfahren zum Herstellen von direktreduzierten Eisenerzträgern (ri) und zum Erschmelzen der direktreduzierten Eisenträger (ri).

## Beschreibung

Die Erfindung betrifft eine Vorrichtung und ein Verfahren zum Herstellen von direktreduzierten Eisenerzträgern und zum Erschmelzen der direktreduzierten Eisenträger.

Mit der voranschreitenden sogenannten Dekarbonisierung in der stahlherstellenden Industrie wird zukünftig die Roheisenherstellungsroute über Hochöfen sukzessive zurückgefahren, die bestehenden Hochöfen sukzessive abgeschaltet werden. Diese soll durch moderne und klimafreundlichere Direktreduktions-Technologie mit Wasserstoff und nachgeschalteter Elektroroheisenerzeugung abgelöst respektive ersetzt werden, vgl. beispielsweise EP 3 954 786 A1. Ein Neubau der vorgenannten modernen Technologien ist sehr kostenintensiv.

In der DE 37 20 648 A1 ist eine Konzeptidee vorgeschlagen worden, bestehende Hochöfen zu Schmelzvergasern umzurüsten, um diese Hochöfen und ihre Weiterverwendung als Schmelzvergaser zur Vergasung von brikettiertem Hausmüll, hausmüllähnlichen Abfällen, Sondermüll und/oder landwirtschaftlichen Rohstoffen.

Es wäre daher wünschenswert, vergleichbare Technologien mit weniger Investitionskosten bereitstellen zu können.

Die Aufgabe besteht daher darin, eine Vorrichtung und ein Verfahren zum Herstellen von direktreduzierten Eisenerzträgern und zum Erschmelzen der direktreduzierten Eisenträger bereitzustellen, welche insbesondere kostengünstiger zu einem vergleichbaren Neubau sind.

Gelöst wird die Aufgabe mit einer Vorrichtung nach Anspruch 1 und mit einem Verfahren nach Anspruch 10. Weitere vorteilhafte Ausgestaltungen sind in den Unteransprüchen ausgeführt.

Gemäß einer ersten Lehre betrifft die Erfindung eine Vorrichtung zum Herstellen von direktreduzierten Eisenerzträgern und zum Erschmelzen der direktreduzierten Eisenträger, in welchem ein Direktreduktionsbereich in einem oberen Abschnitt der Vorrichtung und ein Schmelzbereich in einem unteren Abschnitt der Vorrichtung angeordnet sind, wobei über dem Schmelzbereich eine gasdurchlässige Kuppelform abgeordnet ist, welche den Direktreduktionsbereich räumlich vom Schmelzbereich trennt, wobei der Schmelzbereich durch einen unteren Flüssigbereich und einen darüberliegenden oberen Gasbereich unterteilt ist.

Gemäß einer zweiten Lehre betrifft die Erfindung ein Verfahren zum Herstellen von direktreduzierten Eisenerzträgern und zum Erschmelzen der direktreduzierten Eisenträger, wobei ein Direktreduktionsbereich in einem oberen Abschnitt einer Vorrichtung und ein Schmelzbereich in einem unteren Abschnitt der Vorrichtung angeordnet sind, wobei der Direktreduktionsbereich vom Schmelzbereich durch Anordnen einer gasdurchlässigen Kuppelform räumlich getrennt ist, wobei direktreduzierte Eisenträger aus dem Direktreduktionsbereich über mindestens eine Abfuhröffnung und/oder Abfuhrklappe in der Kuppelform und/oder mindestens eine Abfuhröffnung und/oder Abfuhrklappe in der Vorrichtungswandung in den Schmelzbereich abgeführt werden.

Die bisher bekannten Technologien zum Herstellen von direktreduzierten Eisenerzträgern, wie zum Beispiel in Direktreduktionsanlagen in bekannter Ausführung, unter anderem Schachtofen-Direktreduktionstechnologie von Midrex oder HYL, und zum Erschmelzen der direktreduzierten Eisenträger, wie zum Beispiel in Elektroöfen in bekannter Ausführung, unter anderem des Typs EAF oder SAF, und somit einem Vorliegen von mindestens zwei unterschiedlichen Aggregaten können durch eine Vorrichtung ersetzt respektive substituiert werden, wodurch insbesondere eine kostengünstigere Alternative zu einem vergleichbaren Neubau bereitgestellt werden kann.

Der Direktreduktionsbereich im oberen Abschnitt der Vorrichtung entspricht einem Reaktor einer im Wesentlichen vergleichbaren Direktreduktionsanlage. Durch die Unterteilung des Schmelzbereichs in einen unteren Flüssigbereich und einen darüberliegenden oberen Gasbereich ist eine Analogie zu einem Elektroofen zu erkennen. Die im Schmelzbereich im unteren Abschnitt der Vorrichtung beim Erschmelzen der direktreduzierten Eisenträger nebst Zuschlagstoffen erzeugten Gase, prozessbedingt und/oder durch zusätzliches Zuführen von Zusatzgasen von außen sind bevorzugt reduzierend und somit bestens geeignet, als Reduktionsgas durch den im oberen Abschnitt der Vorrichtung angeordneten Direktreduktionsbereich und den darin befindlichen direkt zu reduzierenden Eisenträger zu leiten. Durch die gasdurchlässige Kuppelform ist mithin ein Durchleiten von Gasen aus dem Schmelzbereich kommend in den Direktreduktionsbereich gegeben. Die gasdurchlässige Kuppelform ist als eine Art Gewölbe über dem Schmelzbereich zu sehen.

Gemäß einer bevorzugten Ausgestaltung ist die Vorrichtung ein Schachtofen. Wie bereits aus dem Stand der Technik bekannt, eignet sich ein Umfunktionieren bestehender Schachöfen, besonders bevorzugt ein Umfunktionieren von Hochöfen, da diese entsprechend den Anforderungen an den erfindungsgemäßen Prozess relativ unkompliziert umfunktioniert werden können. Im bekannten Hochofenprozess werden Eisenerze kontinuierlich durch Reduktions- und Schmelzprozesse zu flüssigem Roheisen erzeugt. Der kontinuierlich arbeitende Schachtofen basiert auf dem Gegenstromprinzip. Möller und Koks werden abwechselnd in Schichten über den Ofenquerschnitt an der oberen Öffnung des Schachtes, der sogenannten Gicht aufgegeben. Schwerkraftbedingt sinkt das aufgegebene Gut entgegen der aufsteigenden Reduktionsgase nach unten. Die Möllerung setzt sich aus Eisenerzträgern (wie Stückerz, und/oder agglomerierten Erzen in Form von Sinter und/oder Pellets) und Zuschlägen (wie beispielsweise Kies, Dolomit, Bauxit und Olivin) zusammen. Der zugeführte Koks dient als Energieträger und Reduktionsmittel. An der Gicht wird das im Hochofenprozess erzeugte und durch Redox-Reaktion mit dem Möller zu Teilen verbrauchte Reduktionsgas als sogenanntes Gichtgas abgezogen. Im unteren Teil des Hochofens, dem sogenannten Gestell, wird über sogenannte Windformen bzw. Blasformen von Winderhitzern vorgewärmte Luft unter möglicher Beimischung von Anteilen nicht vorgewärmter Luft, Dampf und/oder Sauerstoff zugeführt, welche den nötigen Sauerstoff für die Verbrennung und (fühlbare) Wärme liefert. Vor den Blasformen reagiert der Kohlenstoff mit dem zugeführten Sauerstoff unter Bildung von Kohlenmonoxid, welches aufsteigt und unter Bildung von Kohlendioxid das Eisenerz reduziert. Während des Absinkens des Möllers werden die Eisenträger zu metallischem Eisen reduziert, aufgekohlt und geschmolzen. Die Eisenbegleiter der Erze, die sogenannte Gangart, wie bspw. Siliziumoxid, Manganoxid und Phosphoroxid, werden ebenfalls mit dem Reduktionsgas reduziert und im Roheisen gelöst. Nicht reduzierte Gangartbestandteile bilden gemeinsam mit den Zuschlägen eine schmelzflüssige Schlacke. Diese bindet unerwünschte Begleitelemente ab und trägt diese aus dem Prozess aus. Flüssiges Roheisen und Schlacke werden sequenziell im unteren Bereich des Hochofens, dem Gestell, durch ein Stichloch aus dem Ofen abgelassen. Die Produkte des Hochofens umfassen Roheisen, Schlacke, Gichtgas und Gichtstaub, Unterteilt ist ein klassischer Hochofen, von oben nach unten betrachtet, in Gicht, Schacht (Vorwärmzone, Reduktionszone und Kohlungszone) Kohlesack und Rast (Schmelzzone) und Gestell. Dabei wird der Übergang der festen Phase hin zur flüssigen Phase durch die sogenannte kohäsive Zone beschrieben, in welcher das Schmelzen und Erweichen des Möllers und (teil-)reduzierten Eisenerzträgers auftritt. Die Lage der kohäsiven Zone ist abhängig von den vorherrschenden Temperaturbereichen im Hochofen und somit durch die Hochofenbetriebsweise und - auslegung bedingt. Die kohäsive Zone besteht aus permeablen, gasdurchlässigen Koksschichten, welche mit zähflüssigen, geschmolzenen Möllerstoffen und Eisen durchsetzt sind, die dem Gasstrom entgegenwirken. Daher nimmt die kohäsive Zone signifikanten Einfluss auf die Gasverteilung im unteren Bereich des Schachtes. Durch das Anordnen einer gasdurchlässigen Kuppelform wird der Direktreduktionsbereich vom Schmelzbereich räumlich getrennt ist, so dass kein kontinuierlicher Übergang zwischen den einzelnen vorgenannten Abschnitten beim Hochofenprozess gegeben ist. Weiter besteht die Möglichkeit einer strömungsoptimierten Auslegung der Kuppel zum bestmöglichen Durchgasen des Schachtes ähnlich einer kohäsiven Zone.

Einsatz der Technologie ist besonders sinnvoll, da die Kuppel das Stützgerüst für die aufliegende Möllersäule darstellt, welches im klassischen Hochofenprozess durch den toten Mann (ruhende Koksschüttung) gegeben ist. Es findet daher beim Einsatz von Wasserstoff und/oder wasserstoffhaltigen Gasen keine Wasser-Gas-Shift Reaktion, welche zu Kosten von Koks/- Kohlenstoffverbrauch den aus der Reduktion entstehenden Wasserdampf zu Wasserstoff reformiert.

Durch gezieltes Einblasen oder sonstiges Einbringen von Kohlenstoff/Kohlenstoffträgern direkt in die Schmelze findet eine effiziente Aufkohlung der Eisenschmelze statt. Gleichzeitig entsteht über der Eisenschmelze eine chemisch-reduzierende Atmosphäre. Diese chemisch-reduzierende Atmosphäre lässt sich auch dann einstellen, wenn auf Kohlenstoff vollständig verzichtet wird, da in dieser Konstruktion gezielt Wasserstoff/wasserstoffhaltige Gase direkt über der Schmelzoberfläche eingeblasen/eingeführt werden können, um so eine reduzierende Atmosphäre gezielt einstellen zu können.

Mit den oben genannten Verfahren ist es somit möglich, trotz Abwesenheit von Kohlenstoff in der Schmelze, Schlacken herzustellen, welche in einem Zementwerk verarbeitet werden können (niedrigen Eisenoxidgehalte).

Mit niedrigen Eisenoxidgehalten in der Schlacke ist es dem Fachmann geläufig, durch gezielte Zugabe von Zuschlagstoffen/Schlackenbildnern der Gruppe MgO, SiO₂, Al₂O₃, CaO einzusetzen, um prozesstechnisch sowie zementtechnisch günstige Eigenschaften einzustellen. Somit kann die konditionierte Schlacke aus dem Reaktor durch eine entsprechende Granulierung als Hüttensandsubstitut eingesetzt werden.

Die in dem Hochofen nach der Erfindung erzeugte Schlacke und das erzeugte Roheisen können über die bestehenden Mittel den bisherigen Aggregaten zur Weiterverarbeitung zu geführt werden, so beispielsweise bestehende Abstichrinnen zum Füllen von beispielsweise Schlackenpfannen mit Schlacke und beispielsweise von Torpedopfannen mit Roheisen. Die erzeugte Schlacke kann je nach Bedarf flüssig einer weiteren bekannten Schlackenkonditionierung zugeführt werden. Die Schlacke kann nach bekannten Verfahren nass oder trocken granuliert werden. Auch das Roheisen kann bekannten Weiterverarbeitungsstufen zugeführt werden, wie zum Beispiel einer Vakuumbehandlung, einem Frischen in einem Konverter und/oder in einem Elektroofen, beispielsweise des Typs EAF. Ebenfalls können die vorhandenen Beschickungseinrichtungen des Hochofens beginnend von Bandanlagen, Bunkersystem sowie Chargiersystem wie beispielsweise Glocken- und/oder glockenlosen Begichtungssystem (vgl. https://www.paulwurth.com/wp-content/uploads/2020/08/Brochure-Bell-Less-Top-Charging-System-en.pdf bzw. https://www.danieli-corus.com/ironmaking/top-charging-unit) genutzt werden. Darüber hinaus können die vorhandenen Einrichtungen der Gichtgasabfuhr und - aufbereitung, also Rohgasleitungen und -aufbereitungsanlagen (wie bspw. Abgasableiter, Steigrohre und nachgeschaltete Aufbereitungsanlagen zur Abtrennung von Festkörpern (Gichtstaub) und Aufbereitung des Gichtgases) weiterhin benutzt werden. Somit wäre nur die Ertüchtigung/Umfunktionierung eines Hochofens zu einer modernen und umweltfreundlichen Vorrichtung zum Herstellen von direktreduzierten Eisenerzträgern und zum Erschmelzen der direktreduzierten Eisenträger gemäß der Erfindung notwendig, wobei die gesamte Peripherie um den Hochofen mit all den bestehenden Aggregaten herum beibehalten werden könnten.

Gemäß einer Ausgestaltung kann die Kuppelform selbsttragend ausgebildet sein. Hierzu kann die Kuppelform nach einer Art "Nut- und Federsystem" zusammengebaut sein, welche derart ausgelegt ist, die Schüttsäule der im Direktreduktionsbereich angeordneten direkt zu reduzierenden Eisenträger aufnehmen zu können und insbesondere den mechanischen sowie thermischen Einflüssen standhalten zu können. Ein Anliegen und/oder eine Verbindung mit der Vorrichtung respektive der Innenwandung beziehungsweise dem als Innenwandung ausgelegten (standardmäßigen) Feuerfestmaterial kann im Bereich der sogenannten Rast vorgesehen sein, wenn ein Hochofen als Vorrichtung umfunktioniert worden ist.

Gemäß einer Ausgestaltung, alternativ oder zusätrlich, kann die Kuppelform mit einer Unterkonstruktion ausgebildet sein. Diese Unterkonstruktion kann vollständig oder teilweise die Last der Kuppel und der darüberliegenden Schüttsäule der Eisenträger aufnehmen. Auch hier sind Kuppelform und Unterkonstruktion derart ausgelegt, dass den mechanischen sowie thermischen Einflüssen standgehalten werden kann.

Der Werkstoff für die Kuppelform und die optionale Unterkonstruktion können aus einem Feuerfestmaterial gebildet sein. Auch ein Verbundwerkstoff enthaltend oder bestehend aus Stahl und einer Feuerfestmatrix wäre denkbar. Alternativ käme auch ein verschleißbeständiger Werkstoff in Frage beispielsweise Stahl oder eine Nickel-Chrom-Superlegierung wie zum Beispiel "Inconel". Die Kuppelform und die optionale Unterkonstruktion können zusätzlich mit Kühlkanälen vorgesehen sein.

Gemäß einer Ausgestaltung kann die Kuppelform invertiert mit einem Scheitelpunkt in Richtung Schmelzbereich angeordnet sein. Diese Art ist mit einer geeigneten Unterkonstruktion in der Vorrichtung zu verbinden, um eine stabile Trennung des Schmelzbereichs vom Direktreduktionsbereich in der Vorrichtung sicherstellen zu können.

Im Vergleich zum Hochofenprozess ist der hier in Rede stehende erfindungsgemäße Ansatz kein kontinuierlicher Direktreduktions- und Schmelzprozess. Die im Direktreduktionsbereich im oberen Abschnitt der Vorrichtung befindlichen direkt zu reduzierenden Eisenträger werden für eine beispielsweise definierte Zeit mit einem Reduktionsgas beaufschlagt, welches aus dem Schmelzbereich über die im Wesentlichen gasdurchlässige Kuppelform zugeführt wird. Weisen die direktreduzierten Eisenträger vordefinierte Eigenschaften auf, wie zum Beispiel einen Mindest-Metallisierungsgrad von 70 %, insbesondere von 75 %, vorzugsweise von 80 %, bevorzugt von 85 %, besonders bevorzugt von 90 %, auf, werden diese in den Schmelzbereich abgeführt und im unteren Flüssigbereich des Schmelzbereichs nebst Zugabe von Zuschlagstoffen zu Roheisen und einer auf dem Roheisen schwimmenden Schlacke geschmolzen. Die Verfahrensweise ist analog zu den einzelnen Aggregaten Direktreduktion und Elektroofen zu sehen, jedoch in einer Vorrichtung integriert. Das Abstechen von Roheisen und Schlacke kann analog zum Elektroofen an der Vorrichtung im unteren Flüssigbereich des Schmelzbereichs der Vorrichtung erfolgen. Im Falle einer Verwendung eines umfunktionierten Hochofens können die bestehenden Abstichbereiche übernommen werden respektive es geeignete Abstichmittel analog zum Elektroofen angebaut werden.

Der Metallisierungsgrad entspricht dem Verhältnis reines Eisen zu Gesamteisen im direktreduzierten Eisenträger. Der Metallisierungsgrad kann im laufenden Prozess anhand des FeO-Gehaltes in der Schlacke oder des Reduktionsmittelverbrauches im Schmelzbereich bestimmt werden und beispielsweise als Regelungsparameter berücksichtigt werden.

Die direkt zu reduzierenden Eisenträger werden beispielhaft in Form von Pellets und/oder Stückerzen und/oder Sinter bereitgestellt und in den Direktreduktionsbereich im oberen Abschnitt der Vorrichtung eingebracht.

Die direktreduzierten Eisenträger können aus dem Direktreduktionsbereich über mindestens eine Abfuhröffnung und/oder Abfuhrklappe in der Kuppelform und/oder mindestens eine Abfuhröffnung und/oder Abfuhrklappe in der Vorrichtungswandung in den Schmelzbereich abgeführt werden.

So kann gemäß einer Ausgestaltung mindestens eine Abfuhröffnung und/oder Abfuhrklappe in der Kuppelform zum Abführen der direktreduzierten Eisenerzträger aus dem Direktreduktionsbereich in den Schmelzbereich angeordnet sein.

Gemäß einer weiteren Ausgestaltung kann mindestens eine Abfuhröffnung und/oder Abfuhrklappe in der Vorrichtungswandung zum Abführen der direktreduzierten Eisenerzträger aus dem Direktreduktionsbereich in den Schmelzbereich angeordnet sein.

Gemäß einer weiteren Ausgestaltung kann mindestens eine Abfuhröffnung und/oder Abfuhrklappe in der Kuppelform und mindestens eine Abfuhröffnung und/oder Abfuhrklappe in der Vorrichtungswandung zum Abführen der direktreduzierten Eisenerzträger aus dem Direktreduktionsbereich in den Schmelzbereich angeordnet sein. Durch das Vorsehen der kombinierten Abführung durch Kuppelform und Vorrichtungswandung kann in vorteilhafterweise einem potentiellen vollständigen Verstopfen durch beispielsweise lokal auftretende Agglomeration der direktreduzierten Eisenträger vermieden oder entgegengewirkt werden.

Um das Prinzip eines Elektroofens umsetzen und ein Erschmelzen der direktreduzierten Eisenträger sicherstellen zu können, sind gemäß einer bevorzugten Ausgestaltung Elektroden im Schmelzbereich angeordnet. Diese können im Falle einer Verwendung eines umfunktionierten Hochofens über geeignete Öffnungen in der Vorrichtungs-/Hochofenwandung eingebracht werden, beispielsweise über einen Teil der bestehenden Windformen. Die Öffnungen sind beispielsweise derart vorzusehen und/oder anzupassen, dass eine vorzugsweise schräge respektive winklige Anordnung der Elektroden in den Schmelzbereich möglich ist, vorzugsweise in einem Winkel zwischen 30 und 60 ° zur Waagerechten. Die Elektroden können als Graphitelektroden ausgeführt sein. Alternativ können diese auch als Söderbergelektroden ausgeführt sein. Die Durchführung der Elektroden durch die Öffnungen in der Vorrichtungs-/Hochofenwandung ist im oberen Gasbereich des Schmelzbereichs vorgesehen, um ein ungewolltes Austreten von Schlacke und optional Roheisen durch diese Öffnungen zu vermeiden. Die Elektroden können jedoch bis in den unteren Flüssigbereich des Schmelzbereichs angeordnet werden, so dass ein Kontakt der Spitzen der Elektroden und zumindest mit der Schlacke bestehen kann, somit quasi ein Hineinragen der Elektroden zumindest in die Schlacke in der Flüssigphase und/oder auch in die Schüttung vor der Verflüssigung der in den Schmelzbereich eingebrachten Feststoffe (direktreduzierte Eisenträger und Zuschlagstoffe) möglich ist beziehungsweise je nach Fahrweise auch erwünscht sein kann. Ein Kontakt der Elektroden mit der Schüttung respektive zumindest der Schlacke ist beispielhaft auch als Fahrweise aus einem bekannten Elektroofen (Elektroreduktionsofen) der Gattung SAF bekannt.

Im Falle von Söderbergelektroden kann die Elektrodenmasse beispielsweise durch zusätzliches Vorsehen von metallischen Drähten und/oder Geflechten zur Festigkeitssteigerung und/oder Verbesserung der Wärmeleitung beitragen. Die in-situ Herstellung respektive Bereitstellung von Söderbergelektroden ist Stand der Technik. Zusätzlich könnten durch zusätrliche metallische Drähte Legierungselemente der Schmelze zugefügt werden

Alternativ oder zusätzlich können auch Keramikbestandteile oder Keramikfasern in der Elektrodenmasse zur Verstärkung der Elektroden und/oder zur Einstellung der Abbrandeigenschaften berücksichtigt werden.

Bevorzugt kann auch mindestens ein Bestandteil aus der Gruppe SiO₂, CaO, MgO, Al₂O₃ als Keramikbestandteil in der Elektrodenmasse berücksichtigt werden. Dadurch kann beispielsweise (auch) die Menge an zugegebenen Schlackenbildnern zum Konditionieren der zu erzeugenden Schlacke im Schmelzbereich der Vorrichtung reduziert werden.

Besonders bevorzugt können auch Schlackenkomponenten, welche Bestandteile aus der Gruppe SiO₂, CaO, MgO, Al₂O₃ enthalten, insbesondere fein gemahlen, zugegeben werden.

Des Weiteren sind gemäß einer bevorzugten Ausgestaltung Materialzufuhröffnungen im Schmelzbereich angeordnet sind. Durch diese sind Zuschlagstoffe einbringbar. Diese können im Falle einer Verwendung eines umfunktionierten Hochofens über geeignete Öffnungen in der Vorrichtungs-/Hochofenwandung eingebracht werden, beispielsweise über einen Teil der bestehenden Windformen.

Die Zuschlagstoffe sind Schlackenbildner umfassend oder bestehend aus mindestens einem Bestandteil aus der Gruppe SiO₂, CaO, MgO, Al₂O₃. Bevorzugt werden Schlackenbildner zugegeben, dass sich eine Basizität B4 in der aufbereiteten Schlacke zwischen 0,7 und 4,5 einstellt. B4 kann insbesondere mindestens 0,8, vorzugsweise mindestens 0,9 und insbesondere maximal 3,7, vorzugsweise maximal 2,6, bevorzugt 1,8 betragen. Die Basizität B4 entspricht dem Verhältnis CaO + MgO zu SiO₂ + Al₂O₃, wobei die Ermittlung der charakteristischen Größen generell in Schlacken im festen Zustand dem Fachmann geläufig sind. Dabei kann die beim Schmelzen entstehende Schlacke durch Zuschläge derart konditioniert werden, um eine hochofenähnliche Schlacke nachzubilden (wie OBF), welche einer Trocken-/Nassgranulation zugeführt werden kann und somit durch die rasche Erstarrung einen Hüttensand mit latent hydraulischen Eigenschaften als Produkt liefert.

Die Zuschlagstoffe können neben Schlackenbildner auch optional kohlenstoffhaltige Einsatzstoffe sein. Als kohlenstoffhaltige Einsatzstoffe eignen sich grundsätzlich alle Materialien in gasförmiger, flüssiger und/oder fester Form mit reduktionsfähigem freiem Kohlenstoff, welche in den Schmelzbereich der Vorrichtung einbringbar sind. In fester Form kommen beispielsweise Koks, Koksstaub, Koksgrus, Kokslösche, Kohle, Kohlepartikel, Biokohle, Altplastiken, Biomasse, Kunststoffe oder Mischungen daraus in Frage. In flüssiger Form kommen beispielsweise Ethanol, Methanol sowie andere (geeignete) Kohlenwasserstoffe oder Mischungen daraus in Frage. In gasförmiger Form kommen kohlenstoffhaltige Gase, beispielsweise Kohlenstoffdioxid, Methan (Erdgas), Kohlenstoffmonoxid, Propan, Butan oder Mischungen daraus in Frage. Die optionale kohlenstoffhaltigen Einsatzstoffe werden beispielsweise in einer Menge eingebracht, um im zu erzeugenden Roheisen einen definierten Kohlenstoffgehalt, welcher zwischen > 0, insbesondere > 0,50, vorzugsweise > 1,0, bevorzugt > 2,0, besonders bevorzugt > 3,0 und 4,8 Gew.-% liegen kann, einstellen zu können.

Die Zuschlagstoffe können neben Schlackenbildner, optionalen kohlenstoffhaltigen Einsatzstoffen auch optionale eisenhaltige Hüttenrest- und/oder Hüttenkreislaufstoffe sein. Vorzugsweise liegen eisenhaltige Hüttenrest- und/oder Hüttenkreislaufstoffe, welche Sauerstoffverbindungen enthalten oder daraus bestehen, in oxidischer Form vor. Hierzu zählen beispielsweise eisenhaltige Agglomerate oder beispielsweise in einem Hüttenverbund anfallende oxidische Hüttenkreislaufstoffe, insbesondere Stäube. Als Stäube werden Stoffe mit einem Durchmesser kleiner als 10 mm, insbesondere kleiner als 6 mm verstanden. Stäube können aus Stahlwerken, Sinter- und Pelletieranlagen, Direktreduktionsanlagen, Elektroöfen, Kokereien, Hochöfen stammen. Weitere Hüttenreststoffe können Zunder (Walzzunder), Schlacken aus einer Sekundärmetallurgie oder einer Entschwefelung sein.

Um die Recyclingrate zu verbessern bzw. erhöhen, kann optional auch Schrott zusätzlich zu den Schlackenbildner, optionalen kohlenstoffhaltigen Einsatzstoffen und optionalen eisenhaltigen Hüttenrest- und/oder Hüttenkreislaufstoffen als Zuschlagsstoff eingebracht werden. Dies kann beispielsweise in der Art erfolgen, dass > 0 kg, insbesondere mindestens 20 kg, vorzugsweise mindestens 50 kg, bevorzugt mindestens 80 kg bis zu 200 kg, insbesondere bis zu 150 kg, vorzugsweise bis zu 100 kg Schrott pro zu erzeugender Tonne Roheisen eingebracht werden kann.

Wird nicht ausreichend Gas im Schmelzbereich erzeugt, welches sich im oberen Gasbereich des Schmelzbereichs der Vorrichtung ansammelt und anschließend als Reduktionsgas durch den Direktreduktionbereich der Vorrichtung geleitet wird, kann zusätzliches Zusatzgas, beispielsweise in Form von Kohlenstoffmonoxid, Wasserstoff, Erdgas oder CO- und/oder H₂-haltige Hüttengase, in den oberen Gasbereich des Schmelzbereichs eingeleitet werden. Auch diese können im Falle einer Verwendung eines umfunktionierten Hochofens über geeignete Öffnungen in der Vorrichtungs-/Hochofenwandung eingebracht werden, beispielsweise über einen Teil der bestehenden Windformen. Das zusätzlich eingebrachte Zusatzgas kann bereits eine Temperatur zwischen 200, insbesondere 300, vorzugsweise 400, bevorzugt 500, besonders bevorzugt 600, weiter bevorzugt 700 und 1200 °C aufweisen, welches entweder über geeignete und bekannte Prozessgaserhitzer auf Temperatur erwärmt oder direkt aus der Hitze des vorangegangenen Prozesses abgezogen wird.

Das im oberen Abschnitt der Vorrichtung, also oberhalb des Direktreduktionsbereichs, abgezogene Prozessgas (Gichtgas) kann mit bekannten Mitteln entfeuchtet werden, sprich der Wasser(dampf)gehalt wird abgesenkt, und auch darin enthaltene unerwünschte Bestandteile wie zum Beispiel Kohlenstoffdioxid etc. aus dem Prozessgas mit bekannten Mitteln entfernt werden. Das entfeuchtete und/oder gereinigte Prozessgas kann optional wieder erwärmt werden und als Gas respektive Zusatzgas oder ein Teil davon in die Vorrichtung rückgeführt werden, um somit einen Kreislauf aufrecht zu erhalten. Das abgezogene Prozessgas kann unreagierte Anteile an Kohlenstoffmonoxid und/oder Wasserstoff enthalten, welche wieder als Reduktionsgas oder aber auch für andere Zwecke nutzbar sein können.

Nachfolgend wird die Erfindung anhand von Ausführungsbeispielen näher erläutert.

**Figur 1** zeigt anhand einer beispielhaften Ausführung eine Vorrichtung (1) und ein Verfahren zum Herstellen von direktreduzierten Eisenerzträgern (ri) und zum Erschmelzen der direktreduzierten Eisenträger (ri). Die Vorrichtung (1) ist ein Schachtofen, besonders bevorzugt ein umfunktionierter Hochofen. In einem oberen Abschnitt (1.1) der Vorrichtung (1) ist ein Direktreduktionsbereich (2) und in einem unteren Abschnitt (1.2) der Vorrichtung (1) ist ein Schmelzbereich (3) angeordnet. Über dem Schmelzbereich (3) ist eine gasdurchlässige Kuppelform (4) abgeordnet ist, welche den Direktreduktionsbereich (2) räumlich vom Schmelzbereich (3) trennt. Der Schmelzbereich (3) ist durch einen unteren Flüssigbereich (3.2) und einen darüberliegenden oberen Gasbereich (3.1) unterteilt. Die Kuppelform (4) kann selbsttragend ausgebildet sein oder mit einer hier nicht dargestellten Unterkonstruktion versehen sein. Beispielsweise ist die gasdurchlässige Kuppelform (4) im Bereich der Rast des Hochofens angeordnet.

Die beispielhafte Ausführung in **Figur 2** zeigt im Vergleich zu Figur 1 eine Anordnung einer invertierter Kuppelform (4`) mit einem Scheitelpunkt in Richtung Schmelzbereich (3). Die invertierte Kuppelform (4`) kann mit einer entsprechenden Unterkonstruktion versehen sein, hier nicht dargestellt.

Direkt zu reduzierende Eisenträger (io) werden bevorzugt in Form von Pellets und/oder Sinter und/oder Stückerzen im oberen Abschnitt (1.1) der Vorrichtung (1) eingebracht, um für eine bestimmte Zeit im Direktreduktionsbereich (2) der Vorrichtung (1) zu verweilen. Während der Verweilzeit werden sie mit einem Reduktionsgas in Kontakt gebracht, dabei Metallisieren sie zu direktreduzierten Eisenträgern (ri) mit einem Metallisierungsgrad von mindestens 70 %.

Die im Schmelzbereich (3) im unteren Abschnitt (1.2) der Vorrichtung (1) beim Erschmelzen der direktreduzierten Eisenträger (ri) nebst Zuschlagstoffen erzeugten Gase, prozessbedingt und/oder durch zusätzliches Zuführen von Zusatzgasen (7) von außen sind bevorzugt reduzierend und somit bestens geeignet, als Reduktionsgas durch den im oberen Abschnitt (1.1) der Vorrichtung (1) angeordneten Direktreduktionsbereich (2) und den darin befindlichen direkt zu reduzierenden Eisenträger (io) zu leiten. Durch die gasdurchlässige Kuppelform (4, 4`) ist mithin ein Durchleiten von Gasen aus dem Schmelzbereich (3) kommend in den Direktreduktionsbereich (2) gegeben. Im Flüssigbereich (3.2) des Schmelzbereichs (3) wird Roheisen (R) und eine darauf schwimmende Schlacke (S) erzeugt.

Die direktreduzierten Eisenträger (ri) können aus dem Direktreduktionsbereich über mindestens eine Abfuhröffnung und/oder Abfuhrklappe (4.1) in der Kuppelform (4, 4`) und/oder mindestens eine Abfuhröffnung und/oder Abfuhrklappe (1.4) in der Vorrichtungswandung (1.3) in den Schmelzbereich abgeführt werden, siehe **Figur 3**, welche eine beispielhafte Draufsicht auf die Kuppelform (4) zeigt gemäß Figur 1 zeigt.

**Figur 4** zeigt eine beispielhafte Draufsicht auf den Gasbereich (3.1) des Schmelzbereichs (3), welche bei einem Hochofen der Ebene der ehemaligen Windformen entsprechen kann, so dass vorhandene Öffnungen genutzt und /oder angepasst werden können, um Elektroden (5) im Schmelzbereich (3) anordnen zu können, aber auch Materialzufuhröffnungen (6), über welche Schlackenbildner, optionale kohlenstoffhaltige Einsatzstoffe, optional Schrott, optional eisenhaltige Hüttenrest- und/oder Hüttenkreislaufstoffe eingebracht werden können. Auch weitere Zusatzgase (7), welche als Beimischung zu den prozessbedingt im Flüssigbereich (3.2) erzeugten Gasen dienen können und als Reduktionsgas zum Reduzieren der direkt zu reduzierenden Eisenträger (io) im Direktreduktionsbereich (2) der Vorrichtung (1) eingeleitet werden, können von außen zugeführt werden. In diesem Beispiel sind sechs Elektroden (5), sechs Einleitungen für das Zusatzgas (7) und zwölf Materialzuführöffnungen (6) für Feststoffe vorgesehen. Selbstverständlich ist die Anzahl (5) bis (7) individuell an die Vorrichtung (1) anpassbar.

Das im oberen Abschnitt (1.2) der Vorrichtung (1) abgezogene Prozessgas (Gichtgas) kann mit bekannten Mitteln (10) entfeuchtet werden, sprich der Wasser(dampf)gehalt wird abgesenkt, und auch darin enthaltene unerwünschte Bestandteile wie zum Beispiel Kohlenstoffdioxid etc. aus dem Prozessgas mit bekannten Mitteln (11) entfernt werden. Das entfeuchtete und/oder gereinigte Prozessgas kann optional wieder erwärmt werden und als Zusatzgas (7) in die Vorrichtung (1) rückgeführt werden, um somit einen Kreislauf aufrecht zu erhalten. Bei Bedarf kann das zusätzlich von außen zugeführte Zusatzgas (7) durch einen bekannten Prozessgaserhitzer (12) auf eine Temperatur zwischen 200 und 1200°C erwärmt werden. Beispielsweise kann ein Teil des entfeuchteten und/oder gereinigten Prozessgases als Brenngas für den Prozessgaserhitzer verwendet werden, strichliniert in den Figuren 1 und 2 dargestellt. Das rezyklierte Gas kann auch mit einem Frischgas (FG), beispielsweise in Form von Kohlenstoffmonoxid, Wasserstoff, Erdgas oder CO- und/oder H₂-haltige Hüttengase, gemischt werden. Wird das abgezogene Prozessgas nicht im Kreislauf geführt, sondern für andere Zwecke verwendet, kann nur Frischgas (FG) mit optionaler Erwärmung in einem Prozessgaserhitzer (12) als zusätzliches Zusatzgas (7) in den oberen Gasbereich (3.1) des Schmelzbereichs (3) eingeleitet werden, vergleiche beispielhaft in den Figuren 1 und 2.

In **Figur 5** ist beispielhaft ein Längsschnitt durch eine mögliche Anordnung einer Elektrode (5), beispielsweise einer Graphitelektrode oder bevorzugt einer Söderbergelektrode gezeigt. Bevorzugt liegt eine winklige Anordnung der Elektroden (5) in einem Winkel zwischen 30 und 60 ° zur Waagerechten in den Schmelzbereich (3) vor. Die Elektroden (5) können bis in den unteren Flüssigbereich (3.2) des Schmelzbereichs (3) angeordnet werden, so dass ein Kontakt der Spitzen der Elektroden (5) und zumindest mit der Schlacke (S) bestehen kann. Die Elektrodenmasse (5.1) kann beispielsweise durch zusätzliches Vorsehen von metallischen Drähten und/oder Geflechten (5.2) zur Festigkeitssteigerung und/oder Verbesserung der Wärmeleitung beitragen. Das Backen von Söderbergelektroden (5) erfolgt über bekannte Mittel (5.3).

Im Wesentlichen steht erfindungsgemäß eine Integration einer Kombination aus einer Direktreduktionsanlage und einem Elektroofen in einem umstrukturierten Hochofen im Vordergrund, insbesondere da die bestehende Peripherie des ehemaligen Hochofenprozesses weiterhin genutzt werden kann.

## Patentansprüche

1. Vorrichtung (1) zum Herstellen von direktreduzierten Eisenerzträgern (ri) und zum Erschmelzen der direktreduzierten Eisenträger (ri), in welchem ein Direktreduktionsbereich (2) in einem oberen Abschnitt (1.1) der Vorrichtung (1) und ein Schmelzbereich (3) in einem unteren Abschnitt (1.2) der Vorrichtung (1) angeordnet sind, **dadurch gekennzeichnet, dass** über dem Schmelzbereich (3) eine gasdurchlässige Kuppelform (4, 4`) abgeordnet ist, welche den Direktreduktionsbereich (2) räumlich vom Schmelzbereich (3) trennt, wobei der Schmelzbereich (3) durch einen unteren Flüssigbereich (3.2) und einen darüberliegenden oberen Gasbereich (3.1) unterteilt ist.

2. Vorrichtung nach Anspruch 1, wobei die Vorrichtung (1) ein Schachtofen, insbesondere ein umfunktionierter Hochofen ist.

3. Vorrichtung nach einem der vorgenannten Ansprüche, wobei die Kuppelform (4) selbsttragend ausgebildet ist.

4. Vorrichtung nach einem der vorgenannten Ansprüche, wobei die Kuppelform (4) mit einer Unterkonstruktion versehen ist.

5. Vorrichtung nach einem der vorgenannten Ansprüche, wobei die Kuppelform (4') invertiert mit einem Scheitelpunkt in Richtung Schmelzbereich (3) angeordnet ist.

6. Vorrichtung nach einem der vorgenannten Ansprüche, wobei mindestens eine Abfuhröffnung und/oder Abfuhrklappe (4.1) in der Kuppelform (4, 4`) zum Abführen der direktreduzierten Eisenerzträger (ri) aus dem Direktreduktionsbereich (2) in den Schmelzbereich (3) angeordnet ist.

7. Vorrichtung nach einem der vorgenannten Ansprüche, wobei mindestens eine Abfuhröffnung und/oder Abfuhrklappe (1.4) in der Vorrichtungswandung (1.3) zum Abführen der direktreduzierten Eisenerzträger (ri) aus dem Direktreduktionsbereich (2) in den Schmelzbereich (3) angeordnet ist.

8. Vorrichtung nach einem der vorgenannten Ansprüche, wobei Elektroden (5) im Schmelzbereich (3) angeordnet sind.

9. Vorrichtung nach einem der vorgenannten Ansprüche, wobei Materialzufuhröffnungen (6) im Schmelzbereich (3) angeordnet sind.

10. Verfahren zum Herstellen von direktreduzierten Eisenerzträgern (ri) und zum Erschmelzen der direktreduzierten Eisenträger (ri), wobei ein Direktreduktionsbereich (2) in einem oberen Abschnitt (1.1) einer Vorrichtung (1) und ein Schmelzbereich (3) in einem unteren Abschnitt (1.2) der Vorrichtung (1) angeordnet sind, **dadurch gekennzeichnet, dass** der Direktreduktionsbereich (2) vom Schmelzbereich (3) durch Anordnen einer gasdurchlässigen Kuppelform (4, 4`) räumlich getrennt ist, wobei direktreduzierte Eisenträger (ri) aus dem Direktreduktionsbereich (2) über mindestens eine Abfuhröffnung und/oder Abfuhrklappe (4.1) in der Kuppelform (4, 4`) und/oder mindestens eine Abfuhröffnung und/oder Abfuhrklappe (1.4) in der Vorrichtungswandung (1.3) in den Schmelzbereich (3) abgeführt werden.

11. Verfahren nach Anspruch 10, wobei der Schmelzbereich (3) durch einen unteren Flüssigbereich (3.2) und einen darüberliegenden oberen Gasbereich (3.1) unterteilt ist, wobei in den Gasbereich (3.1) zusätzlich ein Zusatzgas (7) eingeleitet wird.

12. Verfahren nach Anspruch 11, wobei das Zusatzgas (7) eine Temperatur zwischen 200 und 1200 °C aufweist, beispielsweise in Form von Kohlenstoffmonoxid, Wasserstoff oder CO- und/oder H₂-haltige Hüttengas eingeleitet wird.

13. Verfahren nach Anspruch 11 oder 12, wobei in den Gasbereich (3.1) Schlackenbildner als Zuschlagstoff umfassend oder bestehend aus mindestens einem Bestandteil aus der Gruppe SiO₂, CaO, MgO, Al₂O₃ eingebracht werden.

14. Verfahren nach Anspruch 13, wobei in den Gasbereich (3.1) kohlenstoffhaltige Einsatzstoffe neben Schlackenbildner als Zuschlagsstoff eingebracht werden, um im zu erzeugenden Roheisen (R) einen definierten Kohlenstoffgehalt, welcher zwischen > 0 und 4,8 Gew.-% liegen kann, einzustellen.

15. Verfahren nach Anspruch 13 oder 14, wobei in den Gasbereich (3.1) Schrott neben Schlackenbildner und optional kohlenstoffhaltigen Einsatzstoffen als Zuschlagsstoff eingebracht werden, mit > 0 kg bis zu 200 kg Schrott pro zu erzeugender Tonne Roheisen (R).
